# EUROPÄISCHE PATENTSCHRIFT

(11) **EP 0 615 651 B1**
(45) Veröffentlichungstag und Bekanntmachung des Hinweises auf die Patenterteilung: **26.04.1995**
(21) Anmeldenummer: 92923688.3
(22) Anmeldetag: 30.11.1992
(51) Int. Cl.: H01H 11/04

(54) **KONTAKTSTÜCK MIT EINER SCHALTSILBER-KONTAKTAUFLAGE UND VERFAHREN ZU SEINER HERSTELLUNG**
CONTACT WITH A SILVER CONTACT BASE AND PROCESS FOR MAKING IT
CONTACT AVEC UN REVETEMENT DE CONTACT EN ARGENT ET PROCEDE POUR SA FABRICATION

(30) Priorität: 04.12.1991 DE 4139998
(43) Veröffentlichungstag der Anmeldung: 21.09.1994
(73) Patentinhaber: SIEMENS AKTIENGESELLSCHAFT, 80333 München (DE)
(72) Erfinder: SCHNEIDER, Manfred, D-8620 Lichtenfels (DE); CLAUSS, Dietmar, D-8621 Altenkunstadt (DE)
(86) Internationale Anmeldenummer: DE9200998
(87) Internationale Veröffentlichungsnummer: WO9311550

(56) Entgegenhaltungen:
- EP-A- 0 027 893
- EP-A- 0 283 536
- EP-A- 0 299 099
- EP-A- 0 301 218
- DE-A- 2 642 338
- DE-C- 3 437 981

## Beschreibung

Die Erfindung bezieht sich auf ein Kontaktstück mit einer Schaltsilber-Kontaktauflage, die mittels einer Silberzwischenschicht und eines Lotes auf einen Kontaktträger aufgelötet ist, und auf ein Verfahren zu seiner Herstellung. Solche Kontaktstücke werden unter anderem in Relais und Schaltern der verschiedensten Art verwendet.

Im Fachhandel sind die zum Löten erforderlichen Lote als Flachmaterial erhältlich. Sie enthalten bereits dosierte Zuschläge an Löthilfsmitteln. Es ist bekannt, Bänder aus Kontaktsilber und Reinsilber durch Warmwalzen miteinander zu verbinden und anschließend Lot-Flachmaterial als dritte Schicht auf dieses Zweischichtband aufzuwalzen. Von diesem so erstellten Dreischichtband werden dann die Kontakte abgeschnitten und auf den Kontaktträgern aufgelötet. Es ist eine Eigenart dieses Herstellverfahrens, daß die Walzränder beschnitten werden müssen, so daß Abfall anfällt. Auch wird das Abschneiden der Kontakte bei größeren Kontaktstärken zunehmend problematisch.

Es ist auch bekannt, aus einer auf Kontaktabmessungen zugeschnittenen Silberzwischenschicht und einer aufgepreßten Schaltsilberkontaktauflage Zweischichtkontakte herzustellen und diese dann mittels eines Lotes und Lothilfsmitteln auf dem jeweiligen Kontaktträger aufzulöten. Bei dieser Arbeitsweise entsteht kein Abfall, sofern mit Bandmaterial gearbeitet wird, welches zumindest in der Breite mit einer Breite oder Länge des späteren Kontaktes übereinstimmt. Bei größeren Stückzahlen ist diese Arbeitsweise jedoch wegen der exakten Positionierung und Dosierung des Lotes bzw. der Lothilfsmittel relativ aufwendig.

Der Erfindung liegt daher die Aufgabe zugrunde, einen Weg zu weisen, wie die Herstellung von Kontaktstücken vereinfacht werden kann, ohne die Qualität zu beeinträchtigen. Insbesondere soll die Position des Lotes auf der Silberzwischenschicht des Zweischichtenkontaktes zuverlässig gewährleistet bleiben. Darüber hinaus soll auch ein Hochkriechen des Lotes auf die Schaltsilberkontaktauflage beim Verlöten mit dem Kontaktträger verhindert werden.

Bezüglich des Kontaktstücks wird diese Aufgabe erfindungsgemäß dadurch gelöst, daß das Lot in Form eines Plättchens vor dem eigentlichen Lötvorgang auf der Silberzwischenschicht angeheftet ist. Dadurch bleibt das Lot zuverlässig auf der der Silberzwischenschicht positioniert, ohne vorzeitig, das heißt vor dem Auflöten des Kontaktträgers, zu verrutschen oder gar abzufallen. Auf diese Weise wird eine Voraussetzung für eine zuverlässige Handhabung der miteinander zu verlötenden Teile geschaffen.

Bezüglich des Verfahrens wird diese Aufgabe dadurch gelöst, daß die Silberzwischenschicht auf der Schaltsilberkontaktauflage aufgepreßt und anschließend das Lot in Form eines Plättchens auf der Silberzwischenschicht angeheftet und danach der Kontaktträger auf das Lotplättchen gelegt und aufgelötet wird. Diese Reihenfolge im Herstellverfahren gewährleistet eine hinsichtlich der Position des Lotplättchens und hinsichtlich der Qualität des Lötvorgangs zuverlässige Herstellung der Kontaktstücke. Zugleich hat sie eine Verbilligung des Herstellverfahrens zur Folge.

Es hat sich als besonders vorteilhaft erwiesen, wenn sich das Lotplättchen vor der Lötung in Weiterbildung der Erfindung in einer Vertiefung der Silberzwischenschicht befindet. Das hat zur Folge, daß das Lotplättchen beim Lötvorgang von diesem auf dem Kontaktträger aufliegenden Rand der Silberzwischenschicht umschlossen ist und nicht so leicht seitlich wegfließen kann. Diese Vertiefung läßt sich durch einen Preß- oder Prägeschnitt herstellen.

In Ausgestaltung der Erfindung kann die Heftung des Lotplättchens durch Schweißen erfolgen. Hierbei hat sich wiederum das Ultraschallschweißen des Lotplättchens auf der Silberzwischenschicht als besonders vorteilhaft erwiesen, weil hierdurch ein Aufheizen des Lotplättchens vermieden wird. Letzteres könnte sonst die Qualität der späteren Lötung verringern.

In weiterer vorteilhafter Ausgestaltung der Erfindung kann das Lotplättchen während des Ulbraschallschweißens über eine Andruckplatte mit kleinen punktuellen Erhebungen an die Silberzwischenschicht angepreßt werden. Durch diese Maßnahme wird erreicht, daß das Ultraschallschweißen nur unter den wenigen Anpreßpunkten der punktuellen Erhebungen erfolgt und damit mit sehr viel weniger Andruckkraft und Ultraschallenergie durchgeführt werden kann. Das wiederum hat zur Folge, daß die der Lotschicht zugewandte Seite der Silberschicht kleine Vertiefungen an jenen Stellen aufweist, an denen sich die punktuellen Erhebungen der Andruckplatte befanden.

Dadurch, daß das Lotplättchen in besonders zweckmäßiger Weiterbildung der Erfindung vor der Lötung bündig in die Silberzwischenschicht eingepreßt wird, wird die Voraussetzung für eine völlig plane Auflage auf dem Kontaktträger beim späteren Auflöten geschaffen. Zugleich wird durch die so erzeugte seitliche Umschließung des Lötplättchens durch die Silberzwischenschicht ein seitliches Ausfließen des Lotes beim Verlöten mit dem Kontaktträger verhindert, weil das Lot im Randmaterial der Silberzwischenschicht eingebunden wird. Auf diese Weise wird auch verhindert, daß das Lotmaterial beim Löten an den Seiten des Schaltsilbers hochkriecht. Letztendlich kann dieser Arbeitsgang eine separat Vorprägung der Silberzwischenschicht ersetzen.

Weiterbildungen der Erfindung sind in den Unteransprüchen gekennzeichnet. Weitere Ausgestaltungen der Erfindung werden anhand eines in den Figuren dargestellten Ausführungsbeispiels erläutert. Es zeigen:
Figur 1 eine Explosionszeichnung des Kontaktstücks;
Figur 2 eine Seitenansicht des Zweischichtkontaktes;
Figur 3 eine Ansicht des Zweischichtkontaktes nach dem Ultraschallschweißen des Lotes und
Figur 4 eine Seitenansicht des fertigen Dreischichtkontaktes vor dem Auflöten auf den Kontakträger.

Die Figur 1 zeigt den Aufbau des Kontaktstücks 1 in Explosionszeichnung. Es besteht aus einer Schaltsilber-Konaktauflage 2, einer Silberzwischenschicht 4, einem Lötplättchen 6 und einem Kontaktträger 8. Die Schaltsilber-Kontaktauflage 2 besteht im Ausführungsbeispiel aus einer bekannten Schaltsilberlegierung. Sie hat im Ausführungsbeispiel die Form einer rechteckigen Platte mit den Abmessungen des späteren Kontaktes. Sie könnte aber ebensogut die Form einer flachen runden Scheibe oder einer halbkugelförmigen Kalotte haben. Unter der Schaltsilber-Kontaktauflage 2 erkennt man in der Figur 1 die Silberzwischenschicht 4, die in ihren Abmessungen an den Grundriß der Schaltsilber-Kontaktauflage 2 angpaßt ist. Die Silberzwischenschicht 4 besteht im Ausführungsbeispiel aus reinem Silber. Unter der Silberzwischenschicht 4 erkennt man das Lötplättchen 6. Das Lötplättchen besteht im wesentlichen aus Kupfer und Silber und enthält in seiner handelsüblichen Ausführungsform bereits alle erforderlichen Löthilfsmittel. Es ist aus einem handelsüblich erhältlichen Lotstreifen der gewünschten Breite abgeschnitten worden. Seine Kontur ist an die Kontur der Silberzwischenschicht 4 angepaßt, wird aber allseitig um ca. 1 mm von der Silberzwischenschicht überragt. Unter dem Lötplättchen 6 ist in der Figur 1 der Kontaktträger 8 für das Kontaktstück 1 dargestellt. Er besteht aus einem Flachmaterial aus Stahl, das oberflächlich mit Kupfer beschichtet ist.

Bei der Herstellung des Kontaktstücks 1 wird zunächst die Schaltsilber-Kontaktauflage 2 in einem Preßwerkzeug mit der auf Kontaktmaß von einem Silberflachmaterial abgeschnittenen Silberzwischenschicht 4 zu einem Zweischichtkontakt verpreßt.

Auf der Silberzwischenschicht 4 dieses Zweischichtkontaktes wird das zuvor von einem Lot-Flachmaterialstreifen abgeschnittene Lotplättchen 6 aufgelegt, positioniert und angeheftet bzw. mittels einer Sonotrode 10 mittels Ultraschall aufgeschweißt. Dabei hat die Sonotrode 10 eine dem Lot 6 zugewandte Auflagefläche, die mit kleinen Erhebungen 12 versehen ist. Im Ausführungsbeispiel sind dies kleine pyramidenförmige Spitzen 12, die das Lotplättchen 6 gegen die Silberzwischenschicht 4 pressen. Beim Aktivieren der Piezokeramik schwingt diese Anpreßfläche der Sonotrode 10 in Richtung parallel zur Auflagefläche auf das Lot 6. Dabei verschweißen die unter den kegelförmigen Erhebungen 12 der Auflagefläche der Sonotrode 10 befindlichen und somit verstärkt gegen die Silberzwischenschicht angepreßten Flächenelemente des Lotplättchens 6 mit der Silberzwischenschicht 4, während das Lotplättchen im übrigen kalt bleibt. Alternativ wäre es auch möglich, das Lotplättchen auf der Silberzwischenschicht durch Kleben mit einem organischen Kontaktkleber anzuheften. Dieser verdampft beim anschließenden Lötvorgang.

Der auf diese Weise mit dem Lötplättchen 6 versehene Zweischichtkontakt 2, 4 wird nachfolgend unter ein Preßwerkzeug gelegt und mit einem Preßdruck von mehreren Tonnen pro cm² plangepreßt. Dabei wird das Lotplättchen 6 in die Silberzwischenschicht 4 hineingedrückt, so daß die Silberzwischenschicht das Lotplättchen mit Ausnahme der später auf dem Kontaktträger 8 aufzulötenden Fläche allseitig umfaßt. Nach dem Preßvorgang wird der Zweischichtkontakt auf den Kontaktträger 8 gelegt und mit dem Kontaktträger 8 verlötet. Dazu wird der Kontaktträger 8 mitsamt dem Lotplättchen 6, der Silberzwischenschicht 4 und dem Schaltsilber 2 induktiv auf ca. 750 °C aufgeheizt. Durch das vorausgegangene Planpressen wird erreicht, daß der Kontakt beim Löten völlig plan auf dem Kontaktträger 8 aufliegt. Das hat zur Folge, daß exakt reproduzierbare, gleichmäßige Verhältnisse über die gesamte Lötfläche hinweg herrschen. Dies ist eine Voraussetzung für die Automatisierung des Lötvorgangs und für die Verkürzung der induktiven Heizzeit auf ca. 1 Sekunde, ohne lokale unkontrollierte Überhitzungen befürchten zu müssen. Darüber hinaus hat dieses Planpressen zur Folge, daß das Lotplättchen in die Silberzwischenschicht eingedrückt wird und mit Ausnahme der Auflagefläche auf dem Kontaktträger 8 allseitig von der Silberzwischenschicht 4 umschlossen wird. Dadurch legiert überschüssiges Lot mit der Silberumrandung und wird so daran gehindert, seitlich auf die Schaltsilber-Kontaktauflage hochzukriechen.

Es ist ein großer Vorteil dieses Herstellverfahrens, daß das Lotplättchen 6 zuverlässig auf der Silberzwischenschicht 4 der Schaltsilber-Kontaktauflage positioniert werden kann, ohne hierzu vorher auf eine Temperatur nahe der Löttemperatur erwärmt worden zu sein. Dadurch wird die Gefahr vermieden, daß durch die Erwärmung des Lotes Nachteile bei der späteren Lötung mit dem Kontaktträger 8 in Kauf genommen werden müssen. Des weiteren ist auf diese Weise die Handhabung der Teile vereinfacht und verbilligt worden.

Das Ultraschallschweißen des Lotes auf der Silberzwischenschicht kann im Schliffbild nachgewiesen werden.

## Patentansprüche

1. Kontaktstück (1) mit einer Schaltsilber-Kontaktauflage (2), die mittels einer Silberzwischenschicht (4) und eines Lots (6) auf einem Kontaktträger (8) aufgelötet ist, **dadurch gekennzeichnet**, daß das Lot in Form eines Plättchens (6) vor dem eigentlichen Lötvorgang auf der Silberzwischenschicht (4) angeheftet ist.

2. Kontaktstück nach Anspruch 1, **dadurch gekennzeichnet**, daß sich das Lotplättchen (6) vor der Lötung in einer Vertiefung der Silberzwischenschicht (4) befindet.

3. Kontaktstück nach Anspruch 1 oder 2, **dadurch gekennzeichnet**, daß die Heftung durch Schweißen erfolgt ist.

4. Kontaktstück nach Anspruch 3, **dadurch gekennzeichnet**, daß die Heftung durch Ultraschallschweißen erfolgt ist.

5. Kontaktstück nach Anspruch 4, **dadurch gekennzeichnet**, daß die der Lotschicht zugewandte Seite der Silberschicht kleine Vertiefungen aufweist.

6. Kontaktstück nach Anspruch 1 oder 2, **dadurch gekennzeichnet,** daß die Heftung durch Kleben erfolgt ist.

7. Verfahren zur Herstellung eines Kontaktstücks, insbesondere nach einem der Ansprüche 1 bis 6, **dadurch gekennzeichnet**, daß eine Silberzwischenschicht (4) auf einer Schaltsilber-Kontaktauflage (2) aufgepreßt und anschließend ein Lot (6) in Form eines Plättchens an der Silberzwischenschicht (4) angeheftet und danach ein Kontaktträger (8) auf das Lot gelegt und aufgelötet wird.

8. Verfahren nach Anspruch 7, **dadurch gekennzeichnet**, daß die Heftung des Lotplättchens (6) **durch** Schweißen erfolgt.

9. Verfahren nach Anspruch 7 und 8, **dadurch gekennzeichnet**, daß die Heftung des Lotplättchens (6) durch Ultraschallschweißen auf der Silberzwischenschicht (4) erfolgt.

10. Verfahren nach Anspruch 7, **dadurch gekennzeichnet**, daß die Heftung des Lotplättchens (6) durch Kleben erfolgt.

11. Verfahren nach einem der Ansprüche 7 bis 9, **dadurch gekennzeichnet**, daß das Lotplättchen (6) während des Ultraschallschweißens über eine Andruckplatte (10) mit kleinen punktuellen Erhebungen (12) an die Silberzwischenschicht (4) angepreßt wird.

12. Verfahren nach Anspruch 11, **dadurch gekennzeichnet**, daß die punktuellen Erhebungen (12) kegelförmig ausgebildet sind.

13. Verfahren nach Anspruch 11 oder 12, **dadurch gekennzeichnet,** daß die Ultraschallschwingungen der Andruckplatte (10) tangential zur Auflagefläche des Lotplättchens (6) ausgerichtet sind.

14. Verfahren nach einem der Ansprüche 7 bis 13, **dadurch gekennzeichnet**, daß das Lotplättchen (6) vor der Lötung bündig in die Silberzwischenschicht (4) eingepreßt wird.

15. Verfahren nach einem der Ansprüche 7 bis 14, **dadurch gekennzeichnet**, daß der Kontaktträger (8), das Lotplättchen (6), die Silberzwischenschicht (4) und die Schaltsilber-Kontaktauflage (2) beim Lötvorgang induktiv aufgeheizt werden.

## Claims

1. Contact (1) with a silver contact base (2) which is soldered onto a contact carrier (8) by means of a silver intermediate layer (4) and a solder (6), characterized in that the solder in the form of a platelet (6) is fastened to the silver intermediate layer (4) prior to the actual soldering operation.

2. Contact according to Claim 1, characterized in that the solder platelet (6) is located in an indentation of the silver intermediate layer (4) prior to the soldering.

3. Contact according to Claim 1 or 2, characterized in that the fastening has been performed by welding.

4. Contact according to Claim 3, characterized in that the fastening has been performed by ultrasonic welding.

5. Contact according to Claim 4, characterized in that the side of the silver layer facing towards the solder layer has small indentations.

6. Contact according to Claim 1 or 2, characterized in that the fastening has been performed by bonding.

7. Process for producing a contact, in particular according to one of Claims 1 to 6, characterized in that a silver intermediate layer (4) is pressed onto a silver contact base (2) and then a solder (6) in the form of a platelet is fastened to the silver intermediate layer (4) and then a contact carrier (8) is placed on the solder and soldered on.

8. Process according to Claim 7, characterized in that the fastening of the solder platelet (6) is performed by welding.

9. Process according to Claim 7 and 8, characterized in that the fastening of the solder platelet (6) is performed by ultrasonic welding to the silver intermediate layer (4).

10. Process according to Claim 7, characterized in that the fastening of the solder platelet (6) is performed by bonding.

11. Process according to one of Claims 7 to 9, characterized in that the solder platelet (6) is pressed onto the silver intermediate layer (4) during the ultrasonic welding via a pressure plate (10) having small dot-like protrusions (12).

12. Process according to Claim 11, characterized in that the dot-like protrusions (12) are conical in shape.

13. Process according to Claim 11 or 12, characterized in that the ultrasonic vibrations of the pressure plate (10) are aligned at a tangent to the contact surface of the solder platelet (6).

14. Process according to one of Claims 7 to 13, characterized in that the solder platelet (6) is pressed flush into the silver intermediate layer (4) prior to the soldering.

15. Process according to one of Claims 7 to 14, characterized in that the contact carrier (8), the solder platelet (6), the silver intermediate layer (4) and the silver contact base (2) are inductively heated in the soldering operation.

## Revendications

1. Pièce de contact ayant un revêtement (2) de contact en argent, qui est brasé au moyen d'une couche intermédiaire (4) d'argent et d'un métal d'apport (6) sur un support (8) de contact, caractérisée en ce que le métal d'apport est fixé sous la forme d'une plaquette (6), avant le processus de brasage proprement dit, sur la couche intermédiaire (4) en argent.

2. Pièce de contact suivant la revendication 1, caractérisée en ce que la plaquette (6) de métal d'apport se trouve, avant le brasage, dans une cavité de la couche intermédiaire (4) en argent.

3. Pièce de contact suivant la revendication 1 ou 2, caractérisée en ce que la fixation s'effectue par soudage.

4. Pièce de contact suivant la revendication 3, caractérisée en ce que la fixation s'effectue par soudage par ultrasons.

5. Pièce de contact suivant la revendication 4, caractérisée en ce que la face de la couche d'argent, qui est tournée vers la couche de métal d'apport, comporte de petites cavités.

6. Pièce de contact suivant la revendication 1 ou 2, caractérisée en ce que la fixation s'effectue par collage.

7. Procédé de fabrication d'une pièce de contact, notamment suivant l'une des revendications 1 à 6, caractérisé en ce qu'il consiste à appliquer une couche intermédiaire (4) en argent sur un revêtement (2) de contact en argent et ensuite, à fixer un métal d'apport (6) sous la forme d'une plaquette sur la couche intermédiaire (4) d'argent et enfin, à mettre sur le métal d'apport et à y souder un support de contact (8).

8. Procédé suivant la revendication 7, caractérisé en ce qu'il consiste à effectuer la fixation de la plaquette (6) de métal d'apport par soudage.

9. Procédé suivant la revendication 7 ou 8, caractérisé en ce qu'il consiste à effectuer la fixation de la plaquette (6) de métal d'apport par soudage par ultrasons sur la couche intermédiaire (4) d'argent.

10. Procédé suivant la revendication 7, caractérisé en ce qu'il consiste à effectuer la fixation de la plaquette (6) de métal d'apport par collage.

11. Procédé suivant l'une des revendications 7 à 9, caractérisé en ce qu'il consiste pendant le soudage par ultrasons, à appliquer la plaquette (6) de métal d'apport à la couche intermédiaire (4) d'argent par l'intermédiaire d'une plaque (10) d'application d'une pression ayant de petites surélévations (12) ponctuelles.

12. Procédé suivant la revendication 11, caractérisé en ce que les surélévations (12) ponctuelles sont en forme de cônes.

13. Procédé suivant la revendication 11 ou 12, caractérisé en ce que les vibrations ultrasonores de la plaque (10) d'application d'une pression sont dirigées tangentiellement à la surface d'appui de la plaquette (6) de métal d'apport.

14. Procédé suivant l'une des revendications 7 à 13, caractérisé en ce qu'il consiste à enfoncer la plaquette (6) de métal d'apport avant le brasage de manière qu'elle soit à affleurement dans la couche intermédiaire (4) d'argent.

15. Procédé suivant l'une des revendications 7 à 14, caractérisé en ce qu'il consiste à chauffer par induction, lors de l'opération de brasage, le support de contact (8), la plaquette (6) de métal d'apport, la couche intermédiaire (4) d'argent et le revêtement de contact (2) en argent.
